# EUROPÄISCHE PATENTSCHRIFT

(11) **EP 3 638 840 B1**
(45) Veröffentlichungstag und Bekanntmachung des Hinweises auf die Patenterteilung: **07.02.2024**
(21) Anmeldenummer: 18729449.1
(22) Anmeldetag: 13.06.2018
(51) Int. Cl.: D06M 13/148, C11D 1/94, D06M 13/17, D06M 13/224, D06M 13/256, D06M 13/262, D06M 13/288, D06M 13/292, D06M 13/295, D06M 15/267, D06M 15/356, D06M 15/61

(54) **ZUSAMMENSETZUNG UND DEREN VERWENDUNG ZUR AUSRÜSTUNG VON FASERN UND TEXTILIEN**
COMPOSITION AND USE THEREOF FOR THE FINISHING OF FIBRES AND TEXTILES
COMPOSITION ET SON UTILISATION DESTINÉE À APPRÊTER DES FIBRES ET TEXTILES

(30) Priorität: 14.06.2017 EP 17175966; 09.04.2018 EP 18166361
(43) Veröffentlichungstag der Anmeldung: 22.04.2020
(73) Patentinhaber: Rudolf GmbH, 82538 Geretsried (DE)
(72) Erfinder: HEIMGREITER, Johann, 83623 Bairawies (DE); BRAUN, Rainer Wilhelm, 83670 Bad Heilbrunn (DE); DUSCHEK, Gunther, 83671 Benediktbeuern (DE)
(74) Vertreter: Weickmann & Weickmann PartmbB
(86) Internationale Anmeldenummer: PCT/EP2018/065631
(87) Internationale Veröffentlichungsnummer: WO 2018/229111

(56) Entgegenhaltungen:
- DE-A1-102014 119 334
- JP-A- 2006 183 012
- US-A- 3 361 718
- US-A- 5 130 358

## Beschreibung

Die vorliegende Erfindung betrifft Zusammensetzungen umfassend mindestens einen kationischen Polyelektrolyt, mindestens eine anionische Verbindung und mindestens ein nichtionisches Tensid sowie deren Verwendung zur Ausrüstung von Fasern und Textilien.

Immer höhere Anforderungen werden heutzutage an Textilien gestellt. Je nach Anwendungsgebiet sollen Textilien z.B. hydrophob, hydrophil, flammgeschützt, antistatisch, knitterfest, ölabweisend, wetterfest, etc. sein. Diese Anforderungen können schon lange nicht mehr über die bloße Auswahl eines geeigneten Fasermaterials erfüllt werden. Im Fachgebiet wird daher zunehmend die Oberfläche der Fasern und/oder Textilien chemisch modifiziert, d.h. ausgerüstet, um das Eigenschaftsprofil des Textils je nach Anwendungsgebiet maßzuschneidern.

Textilien werden üblicherweise aus Fasern hergestellt, wobei zwischen Naturfasern, d.h. Fasern, die ohne chemische Veränderung aus pflanzlichen Fasern, z.B. Baumwolle, oder tierischen Fasern, z.B. Wolle oder Seide, gewonnen werden, und Kunstfasern unterschieden wird. Im Gegensatz zu Naturfasern haben die meisten Kunstfasern wesentliche Vorteile:
- geringere Knitterneigung
- hohe Reiß- und Scheuerfestigkeit
- hohe Variabilität der Eigenschaften durch Wahl der Monomere
- geringes Gewicht
- geringe Herstellungskosten

Daher werden weltweit derzeit mehr Kunstfasern als Naturfasern zu Textilien verarbeitet. Trotz der Vorteile weisen Kunstfasern jedoch auch Nachteile auf. So laden sich Kunstfasern gegenüber Naturfasern verstärkt elektrostatisch auf. Auch nehmen die Kunstfasern Feuchtigkeit kaum auf, was sich negativ auf den Tragekomfort auswirkt. Textilien aus Kunstfasern können in bestimmten Bereichen daher gar nicht oder nur begrenzt, z.B. durch Kombination mit Naturfasern eingesetzt werden.

Um Kunstfasern antistatische und/oder hydrophilierende Eigenschaften zu verleihen, können sogenannte Ausrüstungsmittel eingesetzt werden, die auf die Oberfläche der Fasern oder Textilien appliziert werden. Allerdings ist es zumeist schwierig, die Ausrüstungsmittel waschpermanent an Kunstfasern zu fixieren, da Kunstfasern wenige oder keine funktionellen Gruppen aufweisen, die das Ausrüstungsmittel z.B. durch kovalente, ionische oder v.d.Waals-Wechselwirkungen permanent an die Faser oder das Textil binden können. Um das Problem zu lösen, werden in den meisten Fällen Ausrüstungsmittel verwendet, die selbstvernetzend sind oder durch eine weitere Komponente vernetzt werden können. Während solche Ausrüstungsmittel üblicherweise eine höhere Waschpermanenz aufweisen, ist der textile Griff derart ausgerüsteter Textilien nicht zufriedenstellend. Hinzu kommt, dass die Vernetzungsreaktion üblicherweise bei höheren Temperaturen, z.B. bei 150 °C, erfolgt. Solche Reaktionsbedingungen sind nicht für alle Fasern geeignet und können zu unerwünschter Vergilbung, chemischen Abbaureaktionen und Formveränderungen von Faser und/oder Textil führen. Auch aus gesundheitlichen Gründen stehen vernetzbare Ausrüstungsmittel in der Kritik, da die funktionellen Gruppen der Vernetzungsmittel, z.B. Epoxyd-, Chlorhydroxyl- oder (geblockte) Isocyanat-Gruppen, im Verdacht stehen, gesundheitsgefährdend oder sogar giftig zu sein. Schließlich ist der hohe Energieaufwand für die Ausrüstung ökologisch bedenklich.

Alternativ werden Ausrüstungen mit Komplexen aus kationischen und anionischen Zubereitungen vorgeschlagen, um entsprechende Waschpermanenz auf einer Faser oder einem Textil zu erzielen. Hierzu wird üblicherweise ein Zwei-Stufen-Prozess durchgeführt, bei dem kationische und anionische Komponenten nacheinander aufgetragen werden.

In EP 0 603 987 A1 wird ein zweistufiges Verfahren beschrieben, bei dem eine Schicht aus Kationen und Anionen nacheinander auf ein Substrat aufgebracht wird. Die beste Waschpermanenz wird bei einem stöchiometrischen Verhältnis zwischen Anionen und Kationen erzielt, wobei unter diesen Umständen die Hydrophilie unzureichend ist. Durch Variation des Ladungsverhältnisses zwischen Anionen und Kationen kann die Hydrophilie zwar verbessert werden, allerdings wird in gleichem Maße die Waschpermanenz negativ beeinflusst. Akzeptable hydrophile Eigenschaften bei gleichzeitig akzeptabler Waschpermanenz werden von den beschriebenen Systemen nicht erreicht.

In WO 2006/015080 A1 werden Substrate abwechselnd kationisch und anionisch ausgerüstet. Um Ablagerungen in den einzelnen Bädern zu vermeiden, erfolgt zwischen den Schritten jeweils ein Waschschritt. Nachteil bei diesem Verfahren ist, dass die Polymere nicht quantitativ aufziehen, sodass sich Ausfällungen in der Flotte bilden, die sich auf den Fasern oder Textilien abscheiden und dadurch Flecken verursachen. Mit dem Waschschritt ist zudem ein großer Mehraufwand und Produktverlust verbunden.

In US 6,060,410 B wird eine Lösung aus einem stark unterstöchiometrischen Verhältnis aus kationischen und anionischen Molekülen auf ein Substrat aufgebracht. Die noch freien ionischen Gruppen werden in einem zweiten Bad mit einer entgegengesetzt ionischen Hydrophobierungskomponente versetzt.

Auch in US 5,208,111 B und US 2004/0185284 A1 werden Zwei-Stufen-Prozesse zur Bildung von Komplexen vorgeschlagen.

Die beschriebenen Zwei-Stufen-Prozesse sind mit einem hohen Produktionsaufwand verbunden, gleichzeitig ist es schwierig, Prozessstabilität zu gewährleisten, da durch Bildung unlöslicher Komplexe in der Flotte die Gefahr von ungewollten Abscheidungen auf Faser oder Textil besteht.

Wasserunlösliche Kationen-Anionen-Komplexe können auch als Feststoffe verwendet werden. Hierzu werden die Komplexe meist in wässrigen Systemen als Ionenpaare gefällt und anschließend abgetrennt, getrocknet und/oder granuliert. Die Produkte können in Kunststoff-Formkörpern oder anderen nicht-wässrigen Formulierungen verwendet werden. Für Ausrüstungen in wässrigen Medien sind diese getrockneten, wasserunlöslichen Komplexe nicht geeignet, da sie nicht ausreichend fein verteilt sind, um Ablagerungen und Flecken zu vermeiden.

US 6,596,678 B2 beschreibt eine pulverförmige ReinigungsmittelZusammensetzung mit einem Polyelektrolytkomplex aus kationischen und anionischen Polymeren. Der Polyelektrolytkomplex liegt in der Waschflotte als Partikel vor, der sich auf die zu reinigenden Textilien abscheidet und diese während des Waschprozesses schützt. Bei anschließender Spülung wird der Komplex wieder ausgewaschen.

In WO 2011/131728 A1 wird ein in Wasser gefällter Anionen-Kationen-Komplex nach Filtration getrocknet und als Zusatz in Kunststoff-Formkörpern verwendet.

Die oben beschriebenen Anionen-Kationen Komplexe sind allesamt nicht zur Ausrüstung von Textilien geeignet, da ein homogenes Aufbringen auf die Faser oder das Textil nicht möglich ist oder sogar Flecken auf dem Textil verursachen kann.

US 3,622,378 B beschreibt Mischungen aus anionischen und kationischen Tensiden und einem amphoteren Tensid. Die Komplexe fallen aus, sobald die Mischung verdünnt wird. Die behandelten Fasern und Textilien weisen darüber hinaus nicht die gewünschte Waschpermanenz auf.

In DE 19 852 584 A1 und US 6,060,410 B werden wässrige Dispersionen von Kationen-Anionen-Komplexen beschrieben. Die Dispersionen werden mechanisch, z.B. durch Ultraschall, homogenisiert. Die Flotte ist allerdings nur metastabil und neigt stark zur Agglomeration. Damit ist die Flotte nur beschränkt für die Anwendung als Ausrüstungsmittel geeignet, auch weil die Gefahr besteht, dass es zu Ablagerungen und Fleckenbildungen auf dem auszurüstenden Textil kommt.

EP 0 603 987 B1 betrifft eine permanente hydrophil-kationische Oberflächenbeschichtung. Die zu beschichtende Oberfläche wird in eine wässrige Lösung eines kationischen Tensids und/oder Polymers getaucht. Zur Ausbildung des Ionenkomplexes wird ein anionisches Tensid und/oder Polymer auf die Oberfläche appliziert. Alternativ wird eine Dispersion des Anionen-Kationen-Komplexes für die Beschichtung von Filtern vorgeschlagen. Für die Beschichtung von Fasern oder Textilien ist der beschriebene Ionenkomplex nicht geeignet, da keine ausreichend stabilen Flotten hergestellt werden können.

JP 2006-183012 A betrifft eine Zusammensetzung zur antistatischen Ausrüstung von Fasern, umfassend ein Polykation mit einem mittleren Molekulargewicht von 3.000 - 200.000 Da, ein Metallsalz eines anionischen Polymers mit einem Molekulargewicht von 10.000 - 300.000 Da sowie einen Vernetzer mit einer polyfunktionellen Gruppe.

US 3,361,718 A betrifft ein antistatisches Mittel zur Ausrüstung von Textilmaterialien, umfassend eine im Wesentlichen wasserunlösliche Verbindung bestehend aus einem kationischen Polymer mit hohem Molekulargewicht und anionischen Gruppen.

DE 10 2014 119664 A1 betrifft eine Zusammensetzung zur permanenten hydrophilen Ausrüstung von Textilien, bestehend aus einem anionischen Tensid, einem nicht-ionischen Konsistenzgeber, einem hydrophil modifizierten Polyalkylsiloxan und ggf. einem hydrotropen Dispergierhilfsmittel.

Zusammenfassend haben die Ausrüstungsmittel des Standes der Technik die folgenden Nachteile:
- aufwändige Mehrstufenprozesse bei der Applikation
- Griffverhärtung
- thermische Vergilbung
- Verwendung physiologisch bedenklicher Ausgangsprodukte
- mangelnde Waschpermanenz
- Gefahr von Fleckenbildung durch unkontrollierte Ablagerungen

Auch ist es bisher nicht gelungen, ein wässriges Produkt bereitzustellen, mit dem einem Textil oder einer Faser dauerhaft antistatische und hydrophile Eigenschaften verliehen werden können. Die der Erfindung zugrunde liegende Aufgabe besteht daher darin, die Nachteile des Standes der Technik zu überwinden.

Überraschend konnte die Aufgabe durch die Bereitstellung einer Zusammensetzung gelöst werden, die
(A) mindestens einen kationischen Polyelektrolyt, wobei die kationische Gruppe im Polyelektrolyt eine Ammonium-, Pyridinium-, Imidazolium-, Pyrrolidonium-Gruppe oder eine N-substituierte heteroaromatische Gruppe ist,
(B) mindestens eine anionische Verbindung, wobei die anionische Verbindung mindestens eine Phosphat-, Phosphonat-, Sulfat-, Sulfonat-, Carboxylat-, Sulfoacetat-, Sulfosuccinat-, und/oder Tauratgruppe umfasst,
(C) mindestens ein nichtionisches Tensid wobei das nichtionische Tensid ein Alkoxylierungsprodukt von Fettsäure, Fettsäureester, Festtsäureamin, Fettsäureamid, Fettalkohol, aliphatischem Mono-, Di- oder Tri-Alkohol, Mono-, Di- oder Tri-Glycerid, Alkylphenol, Sorbitanfettsäure und Zuckerderivaten ist oder Trialkylphenolpolyalkoxylen oder ein Blockcopolymer ist, und
(D) ggf. mindestens ein flüssiges Medium
   wobei die Zusammensetzung in Form eines Kolloids vorliegt und das Verhältnis der Nettoladung in Komponente (A) zur Nettoladung in Komponente (B) 1:10 - 10:1 ist,
   wobei die Komponente (A) 4-62 Gew.-% bezogen auf die Gesamtmasse der Komponenten (A), (B) und (C) ausmacht,
   wobei die Komponente (B) 15-85 Gew.-% bezogen auf die Gesamtmasse der Komponenten (A), (B) und (C) ausmacht, und
   wobei die Komponente (C) 8-60 Gew.-% bezogen auf die Gesamtmasse der Komponenten (A), (B) und (C) ausmacht.

Bevorzugt ist die Zusammensetzung optisch transparent oder opak.

Polyelektrolyte sind Polymere mit seiten- oder kettenständigen ionischen Gruppen. Somit ist der kationische Polyelektrolyt (A) ein Polymer mit seiten- und/oder kettenständigen kationischen Gruppen, insbesondere mit seitenständigen kationischen Gruppen. Bevorzugt ist die kationische Gruppe im Polyelektrolyt permanent kationisch, d.h. unabhängig von den Reaktionsbedingungen, beispielsweise unabhängig vom pH-Wert.

Die kationische Gruppe im Polyelektrolyt (A) ist eine Ammonium-, Pyridinium-, Imidazolium-, Pyrrolidonium-Gruppe oder eine N-substituierte heteroaromatische Gruppe, bevorzugt eine quaternäre Ammoniumgruppe.

Der Polyelektrolyt (A) ist bevorzugt erhältlich durch (i) Polymerisation von mindestens drei Monomereinheiten, die jeweils eine permanente kationische Ladung aufweisen und/oder (ii) durch Kondensationsreaktionen, die zu mindestens drei kationischen Gruppen führen und/oder (iii) durch Alkylierung von mindestens drei Aminofunktionen in einem Polymer zu permanent kationischen Gruppen.

Der Polyelektrolyt (A) kann ein Homo- oder ein Copolymer sein. Für den Fall, dass der Polyelektrolyt ein Copolymer ist, kann das Copolymer mindestens eine Wiederholungseinheit umfassen, die auf ein Comonomer ausgewählt aus der Gruppe bestehend aus Styrol, Acrylnitril, (Meth)Acrylsäureester, (Meth)Acrylamid, (Meth)Acrylsäure, Vinylacetat und Allylalkoholderivat zurückzuführen ist. Sofern die Comonomere eine chemisch ionisierbare Gruppe enthalten, kann diese nach Polymerisation zu einer permanent kationischen Gruppe umgesetzt werden. Bevorzugt sind chemisch ionisierbare Gruppen, z.B. Aminogruppen, die z.B. durch Alkylierung zu quaternären Ammoniumionen umgesetzt werden können.

Die permanent kationische Ladung in der Monomereinheit (i) ist bevorzugt eine Ammonium-, Pyridinium-, Imidazolium-, Pyrrolidonium-Gruppe oder eine N-substituierte heteroaromatische Gruppe, besonders bevorzugt eine quaternäre Ammoniumgruppe.

Bevorzugte Monomereinheiten (i) sind α,β-ungesättigte Kohlenwasserstoffverbindungen, die eine permanent kationische Ladung aufweisen. Besonders bevorzugte Monomereinheiten (i) sind ausgewählt aus der Gruppe bestehend aus Diallyldialkylammoniumsalz, insbesondere Diallyldimethylammoniumchlorid (DADMAC), Trialkylammoniumalkyl(meth)acrylatsalz und Trialkylammoniumalkyl(meth)acrylamidsalz.

Besonders bevorzugte Monomereinheiten (i) sind im Folgenden strukturell dargestellt: mit
R₁ = -C₁₋₄-Alkyl, bevorzugt -CH₃,
   oder mit
R₂ = -H oder -C₁₋₄-Alkyl, bevorzugt -CH₃, und R₃ =

Alternativ kann der kationische Polyelektrolyt (A) durch Kondensationsreaktionen, die zu mindestens drei kationischen Gruppen führen, hergestellt werden. Eine derartige Kondensationsreaktion (ii) umfasst bevorzugt eine Umsetzung von mindestens einem Dialkylamin, tertiärem Alkyl- und/oder (Hetero)Aryl-Diamin mit mindestens einem Epihalogenhydrin und/oder Bishalogenid. Dabei ist das Epihalogenhydrin bevorzugt Epichlorhydrin oder Epibromhydrin, stärker bevorzugt Epichlorhydrin. Das Bishalogenid ist bevorzugt ein α,ω-Bishalogenid, bevorzugt α,ω-Bisalkylhalogenid oder α,ω-Bishalogenalkylether. Bevorzugte aminofunktionelle Verbindungen für die Kondensationsreaktion (ii) mit Epihalogenhydrin und/oder Bis-Halogenid umfassen: mit
R₁ wie oben definiert
R₄ = -CH₃, -C₂H₅, -C₃H₇, -C₄H₉,
p = 2-6.

In einer weiteren Alternative kann der Polyelektrolyt (A) erhalten werden durch Polymerisation von mindestens drei Monomereinheiten, die jeweils mindestens eine chemisch und/oder physikalisch ionisierbare Gruppe aufweisen. Bevorzugt ist die chemisch ionisierbare Gruppe eine Aminogruppe, die durch Alkylierung zu einem quaternären Ammoniumion umgesetzt werden kann. Bevorzugt wird in der Alternative (iii) daher der Polyelektrolyt (A) erhalten durch Alkylierung von mindestens drei Aminofunktionen in einem Polymer zu permanent kationischen Gruppen.

Bevorzugt sind Polymere mit mindestens drei Aminofunktionen, ausgewählt aus der Gruppe bestehend aus linearem oder verzweigtem Polyalkylenimin, insbesondere Polyethylenimin. Alternativ können Polymere mit mindestens drei Aminofunktionen durch Polymerisation von mindestens drei Monomereinheiten, die jeweils mindestens eine Aminofunktion aufweisen, insbesondere Diallyldialkylamin, Vinylamin, Vinylpyrazol, Vinylimidazol und/oder Aziridin, erhalten werden. Bevorzugte Polymere mit mindestens drei Aminofunktionen sind: oder wobei
R₂ unabhängig voneinander wie oben definiert ist und
n 3-100.000 ist.

Die Bedingungen und Alkylierungsreagenzien für die Alkylierung der Aminofunktionen im Polymer sind dem Fachmann hinreichend bekannt. Bevorzugte Alkylierungsreagenzien sind z.B. Dimethylsulfat, Diethylsulfat, Methylhalogen, Benzylhalogen, Methyltosylat, oder 3-Chlor-2-hydroxypropyl-N,N,N-trimethylammoniumchlorid (CHPTAC).

Der Polyelektrolyt (A) hat bevorzugt ein zahlenmittleres Molekulargewicht von 1.000-5.000.000 g/mol, stärker bevorzugt von 1.000-1.000.000 g/mol, noch stärker bevorzugt von 1.500-1.000.000 g/mol und noch stärker bevorzugt von 2.000-500.000 g/mol.

Der Polyelektrolyt (A) ist bevorzugt derart aufgebaut, dass 30-100 mol-%, bevorzugt 50-100 mol-%, der Wiederholungseinheiten eine kationische Gruppe aufweisen.

In einer bevorzugten Ausführungsform ist die kationische Ladungsdichte des kationischen Polyelektrolyten (A) 2,0-14,0 meq/g, stärker bevorzugt 2,3-13 meq/g und am stärksten bevorzugt 2,5-12 meq/g.

Die Zusammensetzung enthält den Polyelektrolyt (A) zu 4-62 Gew.-%, bevorzugt 5-55 Gew.-%, bezogen auf die Gesamtmasse der Komponenten A, B und C.

Die anionische Verbindung (B) weist bevorzugt mindestens eine, stärker bevorzugt 1-3, d.h. 1, 2 oder 3, anionische Gruppe(n) auf. In einer anderen bevorzugten Ausführungsform ist die anionische Verbindung (B) ein anionischer Polyelektrolyt.

Die anionische Verbindung (B) umfasst mindestens eine Phosphat-, Phosphonat-, Sulfat-, Sulfonat-, Carboxylat-, Sulfoacetat-, Sulfosuccinat- und/oder Tauratgruppe.

In einer weiter bevorzugten Ausführungsform ist die anionische Verbindung (B) ausgewählt aus Mono-, Di-(C₄₋₂₂-Alkyl(alkoxy))phosphat, Mono-, Di-(C₄₋₂₂-Alkyl)phosphonat, C₄₋₂₂-Alkylaminophosphonat, C₄₋₂₂-Alkyl(alkoxy)sulfat, sekundärem Alkylsulfonat, Petroleumsulfonat, C₄₋₂₂-Alkylsulfonat, C₄₋₂₂-Alkylarylsulfonat, Fettalkoholethercarboxylat, Fettsäuresalz, Fettalkylsulfoacetat, Fettsäureamidethersulfat, Fettalkoholethercarboxylat, Nonylphenolethersulfat, Fettalkylethersulfat, C₄₋₂₂-Alkylpolyalkoxylenphosphat und C₄₋₂₂-Alkylpolyalkoxylensulfat.

Bevorzugte Mono- oder Dialkyl(alkoxy)phosphate oder -hydrogenphosphate leiten sich von den folgenden Säuren ab: wobei
R₂ unabhängig voneinander wie oben definiert ist,
Ra, unabhängig voneinander ein gesättigter oder ungesättigter Kohlenwasserstoffrest mit 4-18 Kohlenstoffatomen ist,
n_{A} unabhängig voneinander 0-20 ist.

Ein bevorzugtes Alkyl-Alkoxysulfat leitet sich von der folgenden Säure ab: wobei
R_{A2} ein gesättigter oder ungesättigter Kohlenwasserstoffrest mit 8-18 Kohlenstoffatomen ist, und
n_{A2} unabhängig voneinander 0-10 ist.

Ein bevorzugtes Alkylarylsulfonat leitet sich von der folgenden Säure ab: wobei
R_{A3} ein gesättigter oder ungesättigter Kohlenwasserstoffrest mit 8-20 Kohlenstoffatomen ist.

Alternativ kann die Verbindung (B) ein anionischer Polyelektrolyt sein. Der Polyelektrolyt (B) ist bevorzugt ein Polymer mit seitenständigen anionischen Gruppen. Derartige Polyelektrolyte sind bevorzugt erhältlich durch Polymerisation von mindestens drei Monomereinheiten (iv), die jeweils mindestens eine chemisch ionisierbare Gruppe aufweisen.

Die ionisierbare Gruppe in der Monomereinheit (iv) ist bevorzugt eine Gruppe, die ein saures Proton aufweist, z.B. eine Säuregruppe mit ionogen gebundenem Wasserstoff. Solche Säuregruppen können in einer Säure-Base-Reaktion durch Zugabe einer Base deprotoniert werden. Bevorzugte Beispiele für die Monomereinheit (iv) sind (Meth)acrylsäure, Maleinsäure, 2-Acrylamido-2-methylpropansulfonsäure (AMPS), Allylsulfonsäure und Styrolsulfonsäure.

In einer bevorzugten Ausführungsform ist der Polyelektrolyt (B) ein Homo- oder Copolymer. Das Polyelektrolyt-Copolymer kann mindestens eine Wiederholungseinheit umfassen, die auf ein Comonomer, z.B. ausgewählt aus der Gruppe bestehend aus Styrol, Acrylnitril, (Meth)acrylsäureester und (Meth)acrylamid, zurückzuführen ist.

Der anionische Polyelektrolyt (B) ist bevorzugt derart aufgebaut, dass 30-100 mol-%, bevorzugt 50-100 mol-%, der Wiederholungseinheiten eine anionische Gruppe aufweisen.

Die anionische Verbindung (B) macht 15-85 Gew.-%, bevorzugt 20-80 Gew.-% bezogen auf die Gesamtmasse der Komponenten (A), (B) und (C) aus.

Die Komponente (A) und die Komponente (B) bilden miteinander einen ionischen Komplex. Dieser ionische Komplex bildet einen Kern, an dem das nichtionische Tensid (C) über hydrophobe Wechselwirkungen gebunden ist.

Das Verhältnis der Nettoladung in Komponente (A) zur Nettoladung in Komponente (B) 1:10 bis 10:1, bevorzugt 1:7 bis 7:1. Die Nettoladung der Komponente (A) entspricht der Summe aller positiven Ladungen abzüglich der Summe eventuell vorhandener negativer Ladungen. Die Nettoladung der Komponente (B) entspricht der Summe aller negativen Ladungen abzüglich der Summe eventuell vorhandener positiver Ladungen.

Die Komponente (C) ist ein Alkoxylierungsprodukt von Fettsäure, Fettsäureester, Fettsäureamin, Fettsäureamid, Fettalkohol, aliphatischem Mono-, Di- oder Tri-Alkohol, Mono-, Di- oder Tri-Glycerid, Alkylphenol, Sorbitanfettsäure und Zuckerderivaten oder Trialkylphenolpolyalkoxylen oder ein Blockcopolymer, z.B. Poly(ethylenoxid-co-propylenoxid).

In einer stärker bevorzugten Ausführungsform ist das nichtionische Tensid (C) ausgewählt aus der Gruppe bestehend aus alkoxylierten C₉-C₂₅-Fettalkoholen, alkoxylierten C₉₋₂₅-Fettsäureaminen, alkoxylierten C₉-C₂₅-Fettsäureamiden, an der Carboxylatfunktion alkoxylierten C₈-C₂₅-Fettsäuren, alkoxylierten C₈-C₂₅-Fettsäureestern, alkoxylierten C₈-C₂₅-Alkylphenolen und alkoxylierten Mono-, Di- oder Triglyceriden von C₈-C₂₅-Fettsäuren und/oder deren Veresterungsprodukten mit C₈-C₂₅-Fettsäuren oder Trialkylphenylpolyalkoxylen oder einem Block-Polymer, z.B. Poly(ethylenoxid-co-propylenoxid), oder Fettalkohol-poly(ethylenoxid-co-propylenoxid) sowie Mischungen davon. Die Anzahl der Alkoxylengruppen im nichtionischen Tensid beträgt mindestens 8, bevorzugt 8-85, weiter bevorzugt 10-85 und am meisten bevorzugt 10-80 Wiederholungseinheiten. Die Alkylgruppen können jeweils unabhängig voneinander verzweigt oder geradkettig, gesättigt oder ungesättigt sein.

Bevorzugte nichtionische Tenside (C) sind wie folgt: wobei
R_{B} ein gesättigter oder ungestättigter Kohlenwasserstoffrest mit 8-22 Kohlenstoffatomen ist,
R₅ unabhängig voneinander ist,
R₆, R₇ und R₈ unabhängig voneinander -H oder ein gesättigter oder ungesättigter Kohlenwassertoffrest mit 8-18 Kohlenstoffatomen sind,
n_{B} 8-80 ist,
a+b+c 10-115 ist und
m 10-200 ist.

Die Zusammensetzung enthält bevorzugt 8-60 Gew.-%, stärker bevorzugt 10-55 Gew.-%, der Komponente (C) bezogen auf die Gesamtmasse der Komponenten (A), (B) und (C).

Die erfindungsgemäße Zusammensetzung kann mindestens ein flüssiges Medium (D) enthalten. Bevorzugt ist das flüssige Medium ein Lösungsmittel, insbesondere Wasser, oder ein polares organisches Lösungsmittel oder eine Mischung davon. Bevorzugte polare organische Lösungsmittel sind Alkohol, Glykol, Glykolether, Ether, Keton oder Mischungen davon. Besonders bevorzugt sind die organischen Lösungsmittel Ethanol, Isopropylalkohol, Glycerin, Monoethylenglykol, Diethylenglykol, 1,2-Propylenglykol, Dipropylenglykol, Butyldiglykol, Dipropylenglykolmonomethylether, Mono-, DiEthylenglykolmonobutylether, N-Methylpyrrolidon, Aceton oder Mischungen davon.

Die erfindungsgemäße Zusammensetzung enthält bevorzugt 40-99,9 Gew.-%, stärker bevorzugt 50-99,7 Gew.-%, der Komponente (D) bezogen auf die Gesamtzusammensetzung.

Die Komponente (D) kann separat oder zusammen mit den Komponenten aus (A), (B) und (C) in die Zusammensetzung eingebracht werden. Die Zusammensetzung kann als Konzentrat (z.B. 50-70 Gew.-% der Komponente (D) bezogen auf die Gesamtzusammensetzung) oder in verdünnter Form vorliegen. Verdünnte Zusammensetzungen werden auch als Flotte verwendet. Unter *"Flotte"* wird eine zur Behandlung eines Textils oder einer Faser gebrauchsfertige Zusammensetzung verstanden. Die Flotte enthält bevorzugt 0,001-1 Gew.-%, stärker bevorzugt max. 0,5 Gew.-%, am stärksten bevorzugt 0,1-0,5 Gew.-%, der Komponenten (A), (B) und (C) bezogen auf die Gesamtmasse der Flotte.

Die Zusammensetzung kann ferner mindestens ein Textilhilfsmittel, z.B. ein Antistatikum, Hydrophilierungsmittel, Flammschutzmittel, Weichgriffmittel, Entknitterungsmittel, Gleitmittel, UV-Resistenzmittel, Korrosionsschutzmittel oder fluorfreies oder fluorhaltiges Hydrophobierungsmittel enthalten.

Zur Einstellung des pH-Werts der Zusammensetzung können ggf. pH-Regulatoren verwendet werden. Geeignete pH Regulatoren sind dem Fachmann bekannt.

In einem weiteren Aspekt betrifft die vorliegende Erfindung ein Verfahren zur Herstellung der oben beschriebenen Zusammensetzung umfassend die Schritte:
a) Bereitstellen der Komponente (A), ggf. in einem flüssigen Medium,
b) Bereitstellen der Komponente (B), ggf. in einem flüssigen Medium,
c) Bereitstellen der Komponente (C), ggf. in einem flüssigen Medium,
d) ggf. Bereitstellen der Komponente (D) und
e) Mischen der in den Schritten a)-d) erhaltenen Produkte.

Zum Mischen der in den Schritten a) bis d) erhaltenen Produkte (Schritt e)) können dem Fachmann bekannte Methoden verwendet werden. Bevorzugt erfolgt Schritt e) mit im Fachgebiet bekannten Homogenisatoren, z.B. im Temperaturbereich von 20-100 °C.

In einem weiteren Aspekt der Erfindung wird die erfindungsgemäße Zusammensetzung zur antistatischen und/oder hydrophilierenden Ausrüstung von Fasern, Textilien oder (Kunst-)Leder, insbesondere von linienförmigen oder flächigen Textilien, verwendet.

"*Fasern*" im Sinne der vorliegenden Erfindung sind Naturfasern sowie Kunstfasern. "*Naturfasern*" sind bevorzugt Baumwolle, Wolle oder Seide. "*Synthetische Fasern*" oder "*Kunstfasern*" werden synthetisch aus natürlichen oder synthetischen Polymeren hergestellt und sind bevorzugt aus Polyester, Polyolefin, bevorzugt Polyethylen oder Polypropylen, stärker bevorzugt Polypropylen, Polyamid, Polyaramid, wie z.B. Kevlar^{®} und Nomex^{®}, Polyacrylnitril, Elasthan oder Viskose.

Ein "*Textil*" im Sinne der Erfindung ist aus mehreren Fasern hergestellt. Bevorzugt ist das Textil linienförmig oder flächig. Unter "*linienförmigem Textil*" wird beispielsweise ein Garn, ein Zwirn oder ein Seil verstanden. "*Flächige Textilien*" sind bevorzugt Vliese, Filze, Gewebe, Gewirke und Geflechte. Erfindungsgemäß können Textilien auch Mischungen von Naturfasern und synthetischen Fasern enthalten.

"*Antistatische*" Ausrüstung und/oder "*Antistatik-Ausrüstung*" im Sinne der vorliegenden Erfindung bedeutet die Erhöhung der elektrischen Leitfähigkeit an der Oberfläche des auszurüstenden Materials, um einer elektrostatischen Aufladung entgegenzuwirken. Bevorzugt beträgt der elektrische Widerstand an der Oberfläche des ausgerüsteten Materials 10⁹ bis 9×10¹¹ Ohm (gemessen gemäß DIN EN 1149-1).

Die Hydrophilie im Sinne der vorliegenden Erfindung ist das Maß für die Fähigkeit eines Materials Wasser aufzusaugen. Ein Material wird als "*hydrophil*" im Sinne der vorliegenden Erfindung bezeichnet, wenn die Saugfähigkeit des Materials 1-30 Sekunden gemäß TEGEWA Tropftest beträgt.

Ein weiterer Aspekt der Erfindung ist ein Verfahren zum Ausrüsten von Fasern, Textilien oder (Kunst-)Leder umfassend die Schritte:
(i) Bereitstellen von Fasern, Textilien oder (Kunst-)Leder,
(ii) Aufbringen der erfindungsgemäßen Zusammensetzung auf die Fasern, Textilien oder das (Kunst-)Leder,
(iii) ggf. zumindest teilweise Entfernen des flüssigen Mediums (D) bei Temperaturen oberhalb Raumtemperatur (RT = 20 °C) und ggf. bei vermindertem Druck (z.B. bei 0-1.000 mbar, bevorzugt 50-800 mbar).

Die erfindungsgemäße Zusammensetzung wird vorzugsweise flüssig auf die Textilien aufgebracht. Die Auftragung erfolgt vorzugsweise bei Raumtemperatur. Die erfindungsgemäße Zusammensetzung kann in vielfältiger - dem Fachmann bekannter - Weise zur Ausrüstung auf das Substrat, z.B. das Textil, die Faser oder das (Kunst-)Leder, aufgetragen werden. Geeignete Verfahren sind z.B. Sprühen, Tauchen, Tränken, Streichen oder Schwammauftrag. Ferner kann die erfindungsgemäße Zusammensetzung mittels Zwangsapplikation oder Ausziehverfahren aufgebracht werden. Üblicherweise wird bei der Zwangsapplikation eine Flotte in der gewünschten Konzentration bereitgestellt und mittels einer Zwangsapplikation aus wässrigem Medium auf dem Foulard mit Flottenaufnahmen von 40-100 % aufgebracht. Als *"Flottenaufnahme*" im Sinne der vorliegenden Erfindung wird die aufgenommene Flüssigkeitsmenge in Prozent bezogen auf das Gewicht der trockenen Ware verstanden.

Das Verfahren wird üblicherweise so eingestellt, dass das ausgerüstete Material etwa 0,1-7 Gew.-%, bevorzugt 0,3-5 Gew.-%, der Komponenten (A), (B) und (C) bezogen auf die Gesamtmasse der Faser, des Textils oder (Kunst-)Leders ausmacht.

Das erfindungsgemäße Verfahren kann ferner einen Nachbehandlungsschritt (iv) umfassen, bei dem das Textil vollständig getrocknet und/oder fixiert wird.

Schritt (iv) kann bei 80-160 °C, bevorzugt bei 100-130 °C, durchgeführt werden.

Entsprechend ist ein weiterer Gegenstand der Erfindung eine Faser, ein Textil oder (Kunst-)Leder, welche oder welches erhältlich ist durch das oben beschriebene Verfahren oder welche oder welches die erfindungsgemäße Zusammensetzung umfassen. In der/dem erfindungsgemäßen Faser, Textil oder (Kunst-)Leder machen die Komponenten (A), (B) und (C) der Zusammensetzung etwa 0,1-7 Gew.-%, bevorzugt 0,3-5 Gew.-% bezogen auf die Gesamtmasse der ausgerüsteten Faser, des Textils, oder des (Kunst-)Leders aus.

Die erfindungsgemäße Zusammensetzung kann auch als Additiv in einer Textilhilfsmittel-Formulierung, z.B. einer Waschmittelformulierung, eingesetzt werden. Hierzu liegt die erfindungsgemäße Zusammensetzung in flüssiger oder fester Form, bevorzugt in flüssiger Form, vor. Der Anteil der Komponenten (A), (B) und (C) macht bevorzugt 1-10 Gew.-%, stärker bevorzugt 2-8 Gew.-%, bezogen auf die Waschmittelformulierung aus.

Überraschenderweise wurde gefunden, dass die erfindungsgemäßen Zusammensetzungen geeignet sind, um Fasern, Textilien oder (Kunst-)Leder antistatisch und hydrophil auszurüsten. Darüber hinaus hat sich gezeigt, dass die Ausrüstung waschpermanent ist. Unter "*Waschpermanenz*" im Sinne der vorliegenden Erfindung versteht man, dass die erwünschten Eigenschaften, die das Ausrüstungsmittel verleiht, z.B. Antistatik und/oder Hydrophilie, auch nach mehrmaligem Waschen in Haushalts-Waschmaschinen nicht oder kaum gemindert werden. Bevorzugt verschlechtern sich die erwünschten Eigenschaften nach 10-20 oder 5-10 Wäschen in Haushalts-Waschmaschinen nicht oder um nicht mehr als 20 %.

Überraschend konnte die waschpermanente Ausrüstung nicht nur bei Naturfasern sondern insbesondere auch bei Kunstfasern wie z.B. PE, PA, PAN und PP erzielt werden, welche üblicherweise aufgrund fehlender funktioneller Gruppen nur schwer ausrüstbar und kaum waschpermanent ausrüstbar sind. Dabei können die erfindungsgemäßen Zusammensetzungen in einem einstufigen Prozess bei Raumtemperatur oder bei Umgebungstemperatur appliziert werden. Darüber hinaus ist die erfindungsgemäße Zusammensetzung in einem breiten Konzentrationsbereich stabil. "*Stabil*" im Sinne der Erfindung heißt, dass kein Sediment gebildet wird. Im Falle des Konzentrats wird bevorzugt nach 3 Monaten, stärker bevorzugt nach 6 Monaten, noch stärker bevorzugt nach 12 Monaten, bei 4 °C, bei 25-30 °C oder bei 40 °C keine Sedimentbildung beobachtet. Im Falle einer Flottenzubereitung bleibt die Zusammensetzung bevorzugt bis zu 1,5-2 Stunden, stärker bevorzugt bis zu 4 Stunden, noch stärker bevorzugt bis zu 8 Stunden bei 4 °C, bei 25-30 °C oder bei 40 °C stabil, d.h. es bildet sich in diesem Zeitraum kein Sediment. Diese Eigenschaft der Zusammensetzung führt dazu, dass die Fasern und Textilien homogen ausgerüstet werden können und sich keine Sedimente oder Ablagerungen auf den auszurüstenden Materialien bilden.

Im Folgenden wird die Erfindung anhand von Beispielen beschrieben. Diese Beispiele sind nicht als einschränkend zu betrachten.

### Materialien

Poly-DADMAC: Polydiallyldimethylammoniumchlorid, Aktivsubstanz 53 % Copolymer DADMAC/Diallylamin: Aktivsubstanz 38 %
Hostapur SAS 60: C13-C17 sekundäres Alkansulfonat, Natriumsalz, Aktivsubstanz 60 %
Hostaphat 1306: C13-Kohlenwasserstoffrest, 6 EO, Phosphatester, Aktivsubstanz 100 %
Ethersulfat: C12-C14-Kohlenwasserstoffrest, 4 EO, Sulfat, Natriumsalz, Aktivsubstanz 70 %
Hordaphos 222: C12-C14-Kohlenwasserstoffrest, 4 EO, Phosphat, Aktivsubstanz 100%
Lutensol TO 20: C13-Kohlenwasserstoffrest, 20 EO, Alkylpolyethylenglycolether-basiert, Aktivsubstanz 100 %
Lutensol TO 129: C13-Kohlenwasserstoffrest, 12 EO, Alkylpolyethylenglycolether-basiert, Aktivsubstanz 90 %
Lutensol AT 80: C16-C18-Kohlenwasserstoffrest, 80 EO, Alkylpolyethylenglycolether-basiert, Aktivsubstanz 100 %
Marlipal 16/18 - 25: C16-C18-Kohlenwasserstoffrest, 25 EO, Alkylpolyethylenglycolether-basiert, Aktivsubstanz 100 %
Leunapon F 11/40E: C9-C11-Kohlenwasserstoffrest, 40 EO, Aktivsubstanz 100 %
Dowanol DPM: Dipropylenglycolmonomethylether

### Beispiel 1

In einem Becherglas mit Rührer (Rührfisch) werden 48 g Wasser vorgelegt. Unter Rühren werden 15 g des Fettalkohols "Lutensol TO-20" (C13, 20EO) zugegeben. Die Mischung wird auf 80 °C erhitzt und dabei das Tensid vollständig gelöst. Anschließend werden 17 g eines sekundären Alkansulfonats (Hostapur SAS 60) zugegeben und darin gelöst. Nacheinander werden 10 g Dowanol (Dipropylenglycolmonomethylether) und 10 g wässriges Poly-DADMAC (Aktivsubstanz 53 %) zugegeben. Die anfangs trübe Mischung wird unter Rühren abgekühlt. Dabei bildet sich eine klare Kolloidlösung.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 3, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstun 9 | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Beispiel 1 | 1.10E+1 1 | 4.60E+1 0 | 4.20E+1 1 | | 5 | 8 | 9 |

Polyamid 6,6, Maschenware: Nullwert Antistatik 1,0 × 10¹⁴ Ohm, Hydrophilie > 80 Sek.

| Ausrüstun 9 | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 1 | 9.50E+1 0 | 5.00E+1 0 | 2.90E+1 1 | | 6 | 9 | 10 |

Polyacrylnitril (Webware): Nullwert Antistatik 1,0 × 10¹⁴ Ohm, Hydrophilie > 10 Sek.

| Ausrüstung | Antistatik nach 3 Wäschen 40 °C [Ohm] | Antistatik nach 5 Wäschen 40 °C [Ohm] | Antistatik nach 10 Wäschen 40 °C [Ohm] | | Einsinkzeit nach 3 Wäschen 40 °C [s] | Einsinkzeit nach 5 Wäschen 40 °C [s] | Einsinkzeit nach 10 Wäschen 40 °C [s] |
|---|---|---|---|---|---|---|---|
| Beispiel 1 | 3.40E+10 | 6.00E+10 | 1.40E+10 | | 3 | 3 | 5 |

### Beispiel 2

In einem Becherglas mit Rührer (Rührfisch) werden 47,2 g Wasser vorgelegt. Unter Rühren werden 15 g "Marlipal 16/18 - 25" zugegeben. Die Mischung wird auf 80 °C erhitzt und das Tensid dabei vollständig gelöst. Anschließend werden 17,8 g Ethersulfat zugegeben und darin gelöst. Nacheinander werden 10 g Butyldiglykol und 10 g wässriges Poly-DADMAC zugegeben. Dabei bildet sich eine klare Kolloidlösung. Die klare Mischung wird unter Rühren abgekühlt.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstung | Antistatik nach 5 Wäschen 40 °C [Ohm] | Antistatik nach 10 Wäschen 40 °C [Ohm] | | Einsinkzeit nach 5 Wäschen 40 °C [s] | Einsinkzeit nach 10 Wäschen 40 °C [s] |
|---|---|---|---|---|---|
| Beispiel 2 | 7, 5E+10 | 1,1E+11 | | 5 | 9 |

Polyamid 6,6, Maschenware: Nullwert Antistatik 1,0 × 10¹⁴ Ohm, Hydrophilie > 80 Sek.

| Ausrüstung | Antistatik nach 5 Wäschen 40 °C [Ohm] | Antistatik nach 10 Wäschen 40 °C [Ohm] | | Einsinkzeit nach 5 Wäschen 40 °C [s] | Einsinkzeit nach 10 Wäschen 40 °C [s] |
|---|---|---|---|---|---|
| Beispiel 2 | 2,6E+11 | 1,0E+14 | | 3 | 11 |

### Beispiel 3

In einem Becherglas mit Rührer (Rührfisch) werden 50 g Wasser vorgelegt. Unter Rühren werden 11 g "Lutensol TO 20" zugegeben. Die Mischung wird auf 80 °C erhitzt und das Tensid dabei vollständig gelöst. Anschließend werden 20,0 g "Hordaphos 222" (kann auch teilneutralisiert oder komplett neutralisiert verwendet werden) zugegeben und darin gelöst. Nacheinander werden 10 g Butyldiglykol und 9 g wässriges Copolymer aus Dimethylamin und Epichlorhydrin (Aktivsubstanz 50 %) zugegeben. Dabei bildet sich eine klare Kolloidlösung. Die klare Mischung wird unter Rühren abgekühlt.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 3, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

Polyamid 6,6, Maschenware: Nullwert Antistatik 1,0 × 10¹⁴ Ohm, Hydrophilie >

| Ausrüstun 9 | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Beispiel 3 | 2,3E+10 | 6,5E+10 | 6,5E+10 | | 2 | 6 | 6 |

80 Sek.

| Ausrüstun 9 | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 3 | 9.5E+11 | 6,5E+12 | 1 E+14 | | 6 | 8 | 24 |

Wolle (Webware): Nullwert Antistatik 1,0 × 10¹⁴ Ohm, Hydrophilie > 180 Sek.

| Ausrüstung | Antistatik nach 3 Wäschen 40 °C [Ohm] | Antistatik nach 5 Wäschen 40 °C [Ohm] | Antistatik nach 10 Wäschen 40 °C [Ohm] | | Einsinkzeit nach 3 Wäschen 40 °C [s] | Einsinkzeit nach 5 Wäschen 40 °C [s] | Einsinkzeit nach 10 Wäschen 40 °C [s] |
|---|---|---|---|---|---|---|---|
| Beispiel 3 | 7,5E+8 | 2,3E+9 | 1.5E+10 | | 5 | 6 | 16 |

Polypropylen: Nullwert Antistatik 1,0 × 10¹⁴ Ohm, Hydrophilie > 180 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 3 | 2.5E+10 | 9,0E+10 | 8,5E+10 | | 3 | 4 | 8 |

### Beispiel 4

In einem Becherglas mit Rührer (Rührfisch) werden 57,9 g Wasser vorgelegt. Unter Rühren werden 5 g "Lutensol AT 80" zugegeben. Die Mischung wird auf 80 °C erhitzt und das Tensid dabei vollständig gelöst. Anschließend werden 20,0 g "Hordaphos 222" (kann auch teilneutralisiert oder komplett neutralisiert verwendet werden) zugegeben und darin gelöst. Nacheinander werden 10 g Butyldiglykol und 7,1 g wässriges Poly(dichlorethylethertetramethylethylendiamin) (Aktivsubstanz 60 %) zugegeben. Dabei bildet sich eine klare Kolloidlösung. Die klare Mischung wird unter Rühren abgekühlt.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstun g | Antistatik nach 5 Wäschen 40 °C [Ohm] | Antistatik nach 10 Wäschen 40 °C [Ohm] | | Einsinkzeit nach 5 Wäschen 40 °C [s] | Einsinkzeit nach 10 Wäschen 40 °C [s] |
|---|---|---|---|---|---|
| Beispiel 4 | 2,0E+10 | 1,0E+14 | | 1 | 2 |

Polyamid 6,6, Maschenware: Nullwert Antistatik 1,0 × 10¹⁴ Ohm, Hydrophilie > 80 Sek.

| Ausrüstun g | Antistatik nach 5 Wäschen 40 °C [Ohm] | Antistatik nach 10 Wäschen 40 °C [Ohm] | | Einsinkzeit nach 5 Wäschen 40 °C [s] | Einsinkzeit nach 10 Wäschen 40 °C [s] |
|---|---|---|---|---|---|
| Beispiel 4 | 1,7E+11 | 1,0E+14 | | 1 | 2 |

### Beispiel 5

In einem Becherglas mit Rührer (Rührfisch) werden 49,3 g Wasser vorgelegt. Unter Rühren werden 16,7 g "Lutensol TO 129" zugegeben. Die Mischung wird auf 80 °C erhitzt und das Tensid dabei vollständig gelöst. Anschließend werden 14 g "Hostaphat 1306" (kann auch teilneutralisiert oder komplett neutralisiert verwendet werden) zugegeben und darin gelöst. Nacheinander werden 10 g Butyldiglykol und 10 g wässriges Poly-DADMAC zugegeben. Die anfangs trübe Mischung wird unter Rühren abgekühlt. Dabei bildet sich eine klare Kolloidlösung.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 3, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Beispiel 5 | 1,2E+9 | 5E+9 | 4,4E+9 | | 3 | 5 | 7 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 5 | 5.5E+9 | 2,9E+10 | 2,4E+10 | | 10 | 17 | 53 |

Wolle (Webware): Nullwert Antistatik 1,0 × 10¹⁴ Ohm, Hydrophilie > 180 Sek.

| Ausrüstung | Antistatik nach 3 Wäschen 40 °C [Ohm] | Antistatik nach 5 Wäschen 40 °C [Ohm] | Antistatik nach 10 Wäschen 40 °C [Ohm] | | Einsinkzeit nach 3 Wäschen 40 °C [s] | Einsinkzeit nach 5 Wäschen 40 °C [s] | Einsinkzeit nach 10 Wäschen 40 °C [s] |
|---|---|---|---|---|---|---|---|
| Beispiel 5 | 4,4E+8 | 2,3E+9 | 1.3E+10 | | 6 | 9 | 10 |

Polypropylen: Nullwert Antistatik 1,0 × 10¹⁴ Ohm, Hydrophilie > 180 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 5 | 1,1E+10 | 2,5E+10 | 2,3E+10 | | 1 | 5 | 5 |

### Beispiel 6

In einem Becherglas mit Rührer (Rührfisch) werden 55,3 g Wasser vorgelegt. Unter Rühren werden 20 g "Leunapon F 11/40E" zugegeben. Die Mischung wird auf 80 °C erhitzt und das Tensid dabei vollständig gelöst. Anschließend werden 4,7 g Homopolyacrylsäure (Aktivsubstanz 50 %) zugegeben und darin gelöst. Nacheinander werden 10 g Butyldiglykol und 10 g wässriges Poly-DADMAC zugegeben. Die trübe Mischung wird unter Rühren abgekühlt. Dabei bildet sich eine opake Kolloidlösung.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 3, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Beispiel 6 | 8,0E+10 | 4,0E+10 | 3,6E+10 | | 4 | 4 | 5 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 6 | 1,6E+11 | 3, 8E+11 | 8,5E+11 | | 12 | 14 | 58 |

Wolle (Webware): Nullwert Antistatik 1,0 × 10¹⁴ Ohm, Hydrophilie > 180 Sek.

| Ausrüstung | Antistatik nach 3 Wäschen 40 °C [Ohm] | Antistatik nach 5 Wäschen 40 °C [Ohm] | Antistatik nach 10 Wäschen 40 °C [Ohm] | | Einsinkzeit nach 3 Wäschen 40 °C [s] | Einsinkzeit nach 5 Wäschen 40 °C [s] | Einsinkzeit nach 10 Wäschen 40 °C [s] |
|---|---|---|---|---|---|---|---|
| Beispiel 6 | 3,0E+10 | 8,5E+10 | 1.1E+11 | | 15 | 33 | 34 |

Polypropylen: Nullwert Antistatik 1,0 × 10¹⁴ Ohm, Hydrophilie > 180 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 6 | 2,5E+11 | 1,5E+11 | 2,3E+11 | | 4 | 5 | 17 |

### Beispiel 7

In einem Becherglas mit Rührer (Rührfisch) werden 41,2 g Wasser vorgelegt. Unter Rühren werden 15 g "Marlipal 16/18-25" zugegeben. Die Mischung wird auf 80 °C erhitzt und das Tensid dabei vollständig gelöst. Anschließend werden 17,8 g Ethersulfat und 1g Homopolyacrylsäure (Aktivsubstanz 50 %) zugegeben und darin gelöst. Nacheinander werden 15 g Butyldiglykol und 10 g wässriges Poly-DADMAC zugegeben. Die trübe Mischung wird unter Rühren abgekühlt. Dabei bildet sich eine opake Kolloidlösung.

Es wird eine Flotte hergestellt, indem 40 g des erhaltenen Produkts auf 1000 ml mit Wasser verdünnt werden. Die auszurüstenden Textilien werden durch Tauchen in der Flotte und anschließendes Abquetschen (Klotzen) mit dem Produkt ausgerüstet. Der Druck am Foulard wird dabei so gewählt, dass die Nassaufnahme 100 % beträgt.

Nach 0, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

| Ausrüstun g | Antistatik vor Waschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Beispiel 7 | 5,5E+6 | 8,0E+9 | 8,5E+9 | | 3 | 7 | 14 |

Polyamid 6,6, Maschenware: Nullwert Antistatik 1,0 × 10¹⁴ Ohm, Hydrophilie > 80 Sek.

| Ausrüstun g | Antistatik vor Waschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Beispiel 7 | 5,5E+7 | 4,6E+10 | 4,8E+10 | | 4 | 9 | 20 |

### Vergleichsbeispiel 1, Zwei-Stufen-Prozess

Eine Flotte mit 10 g/L kationischem Tensid, Kokos-Di(2-hydroxyethyl)-methylammoniumchlorid (Aktivsubstanz 100%), wird auf das Textil "aufgeklotzt". Anschließend wird dieses getrocknet. In einem zweiten Schritt wird eine Flotte mit 17,2 g/L anionischem Tensid, Hostapur SAS 60, "aufgeklotzt".

Der Druck am Foulard wird bei beiden Ausrüstungen so gewählt, dass die Nassaufnahme 100 % beträgt.

Nach 0, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

### keine Waschpermanenz)

| Ausrüstun g | Antistatik nach 0 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Vergleich s-beispiel 1 | 1.8E+9 | 1,0E+14 | 1,0E+14 | | 1 | 180 | 180 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Vergleich s-beispiel 1 | 1,4E+11 | 1,0E+14 | 1,0E+14 | | 1 | 4 | 2 |

### (keine Waschpermanenz)

### Vergleichsbeispiel 2, Zwei-Stufen-Prozess

Eine Flotte mit 10 g/L kationischem Tensid, C12-C16 Alkyldimethylbenzylammoniumchlorid (Aktivsubstanz 50 %), wird auf das Textil "aufgeklotzt". Anschließend wird dieses getrocknet. In einem zweiten Schritt wird eine Flotte mit 17,2 g/L anionischem Tensid, Hostapur SAS 60, "aufgeklotzt".

Der Druck am Foulard wird bei beiden Ausrüstungen so gewählt, dass die Nassaufnahme 100 % beträgt.

Nach 0, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

### keine Waschpermanenz)

| Ausrüstung | Antistatik nach 0 Wäschen 40 °C [Ohm] | Antistatik nach 5 Wäschen 40 °C [Ohm] | Antistatik nach 10 Wäschen 40 °C [Ohm] | | Einsinkzeit nach 3 Wäschen 40 °C [s] | Einsinkzeit nach 5 Wäschen 40 °C [s] | Einsinkzeit nach 10 Wäschen 40 °C [s] |
|---|---|---|---|---|---|---|---|
| Vergleichsbeispiel 4 | 3,2E+8 | 1,0E+14 | 1,0E+14 | | 1 | 92 | 173 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Vergleich s-beispiel 4 | 3,8E+9 | 1,0E+14 | 1,0E+14 | | 1 | 2 | 1 |

### (keine Waschpermanenz)

### Vergleichsbeispiel 3, Zwei-Stufen-Prozess

Eine Flotte mit 10g/L kationischem Tensid, Kokos-Di(2-hydroxyethyl)-methylammoniumchlorid (Aktivsubstanz 100%), wird auf das Textil "aufgeklotzt". Anschließend wird dieses getrocknet. In einem zweiten Schritt wird eine Flotte mit 19,2 g/L anionischem Tensid, Ethersulfat, "aufgeklotzt".

Der Druck am Foulard wird bei beiden Ausrüstungen so gewählt, dass die Nassaufnahme 100 % beträgt.

Nach 0, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

### keine Waschpermanenz)

| Ausrüstun g | Antistatik nach 0 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Vergleich s-beispiel 3 | 1,0E+9 | 1,0E+14 | 1,0E+14 | | 1 | 180 | 180 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Vergleich s-beispiel 3 | 1,2E+10 | 1,0E+14 | 1,0E+14 | | 1 | 3 | 1 |

### (keine Waschpermanenz)

### Vergleichsbeispiel 4, Zwei-Stufen-Prozess

Eine Flotte mit 10 g/L kationischem Tensid, Alkyldimethylbenzylammoniumchlorid (Aktivsubstanz 50 %), wird auf das Textil "aufgeklotzt". Anschließend wird dieses getrocknet. In einem zweiten Schritt wird eine Flotte mit 21,5 g/L anionischem Tensid, Hordaphos 222, "aufgeklotzt".

Der Druck am Foulard wird bei beiden Ausrüstungen so gewählt, dass die Nassaufnahme 100 % beträgt.

Nach 0, 5 und 10 Haushaltswäschen wird die Antistatik und Hydrophilie gemäß DIN EN 1149-1 bzw. TEGEWA Tropftest gemessen.

Polyester (Polyethylenterephthalat, Maschenware): Nullwert Antistatik 1,0 × 10¹⁴ Ohm, Hydrophilie > 180 Sek.

### keine Waschpermanenz)

| Ausrüstun g | Antistatik nach 0 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkze it nach 10 Wäschen 40 °C [s] |
|---|---|---|---|---|---|---|---|
| Vergleich s-beispiel 4 | 3,2E+8 | 1,0E+14 | 1,0E+14 | | 1 | 92 | 173 |

Polyamid 6,6, Maschenware: Nullwert Antistatik 1,0 × 10¹⁴ Ohm, Hydrophilie > 80 Sek.

| Ausrüstun g | Antistatik nach 3 Wäschen 40 °C [Ohm] | Antistatik nach 5 Wäschen 40 °C [Ohm] | Antistatik nach 10 Wäschen 40 °C [Ohm] | | Einsinkzei t nach 3 Wäschen 40 °C [s] | Einsinkzei t nach 5 Wäschen 40 °C [s] | Einsinkzei t nach 10 Wäschen 40 °C [s] |
|---|---|---|---|---|---|---|---|
| Vergleich s-beispiel 4 | 3,8E+9 | 1,0E+14 | 1,0E+14 | | 1 | 2 | 1 |

### (keine Waschpermanenz)

### Vergleichsbeispiel 5: Herstellung ohne nichtionischem Tensid

In einem Becherglas mit Rührer (Rührfisch) werden 48 g Wasser vorgelegt. Unter Rühren werden 17 g Hostapur SAS 60 zugegeben und darin gelöst. Nacheinander werden 10 g Dowanol DPM und 10 g wässriges Poly-DADMAC zugegeben. Die Mischung bildet unlösliche Ausfällungen und kann nicht verwendet werden.

## Patentansprüche

1. Zusammensetzung umfassend:
(A) mindestens einen kationischen Polyelektrolyt, wobei die kationische Gruppe im Polyelektrolyt eine Ammonium-, Pyridinium-, Imidazolium-, Pyrrolidonium-Gruppe oder eine N-substituierte heteroaromatische Gruppe ist,
(B) mindestens eine anionische Verbindung, wobei die anionische Verbindung mindestens eine Phosphat-, Phosphonat-, Sulfat-, Sulfonat-, Carboxylat-, Sulfoacetat-, Sulfosuccinat-, und/oder Tauratgruppe umfasst,
(C) mindestens ein nichtionisches Tensid wobei das nichtionische Tensid ein Alkoxylierungsprodukt von Fettsäure, Fettsäureester, Festtsäureamin, Fettsäureamid, Fettalkohol, aliphatischem Mono-, Di- oder Tri-Alkohol, Mono-, Di- oder Tri-Glycerid, Alkylphenol, Sorbitanfettsäure und Zuckerderivaten ist oder Trialkylphenolpolyalkoxylen oder ein Blockcopolymer ist, und
(D) ggf. mindestens ein flüssiges Medium
wobei die Zusammensetzung in Form eines Kolloids vorliegt und das Verhältnis der Nettoladung in Komponente (A) zur Nettoladung in Komponente (B) 1:10 - 10:1 ist,
wobei die Komponente (A) 4-62 Gew.-% bezogen auf die Gesamtmasse der Komponenten (A), (B) und (C) ausmacht,
wobei die Komponente (B) 15-85 Gew.-% bezogen auf die Gesamtmasse der Komponenten (A), (B) und (C) ausmacht, und
wobei die Komponente (C) 8-60 Gew.-% bezogen auf die Gesamtmasse der Komponenten (A), (B) und (C) ausmacht.

2. Zusammensetzung nach Anspruch 1, wobei der Polyelektrolyt (A) erhältlich ist durch (i) Polymerisation von mindestens drei Monomereinheiten, die jeweils eine permanent kationische Ladung aufweisen, und/oder (ii) durch Kondensationsreaktionen, die zu mindestens drei kationischen Gruppen führen, und/oder (iii) durch Alkylierung von mindestens drei Aminofunktionen in einem Polymer zu permanent kationischen Gruppen.

3. Zusammensetzung nach einem der vorhergehenden Ansprüche, wobei die anionische Verbindung (B) mindestens eine, bevorzugt 1-3, anionische Gruppe(n) aufweist oder ein anionischer Polyelektrolyt ist.

4. Zusammensetzung nach einem der vorhergehenden Ansprüche, wobei das Verhältnis der Nettoladung in Komponente (A) zur Nettoladung in Komponente (B) 1:7 bis 7:1 ist.

5. Zusammensetzung nach einem der vorhergehenden Ansprüche, wobei die Komponente (C) ein Blockcopolymer, nämlich Poly(ethylenoxid-co-propylenoxid), ist.

6. Zusammensetzung nach einem der vorhergehenden Ansprüche, wobei das flüssige Medium (D) ausgewählt ist aus Wasser, einem organischen Lösungsmittel, bevorzugt Alkohol, Glykol(ether), Ether, Keton oder Mischungen davon.

7. Verfahren zur Herstellung einer Zusammensetzung nach einem der Ansprüche 1-6, umfassend die Schritte:
(a) Bereitstellen der Komponente (A), ggf. in einem flüssigen Medium,
(b) Bereitstellen der Komponente (B), ggf. in einem flüssigen Medium,
(c) Bereitstellen der Komponente (C), ggf. in einem flüssigen Medium,
(d) ggf. Bereitstellen der Komponente (D), und
(e) Mischen der in den Schritten a)-d) erhaltenen Produkte.

8. Verwendung der Zusammensetzung nach einem der Ansprüche 1-6 zur antistatischen und/oder hydrophilierenden Ausrüstung von Fasern, Textilien oder (Kunst-)Leder, insbesondere von linienförmigen oder flächigen Textilien.

9. Verwendung der Zusammensetzung nach einem der Ansprüche 1-6 als Additiv in Textilhilfsmittelformulierungen, z.B. Waschmittelformulierungen.

10. Verfahren zum Ausrüsten von Fasern, Textilien oder (Kunst-)Leder umfassend die Schritte:
i) Bereitstellen von Fasern, Textilien oder (Kunst-)Leder,
ii) Aufbringen einer Zusammensetzung nach einem der Ansprüche 1-6 auf die Fasern, Textilien oder das (Kunst-)Leder,
iii) ggf. zumindest teilweises Entfernen des flüssigen Mediums (D) bei Temperaturen oberhalb Raumtemperatur und ggf. bei vermindertem Druck.

11. Faser, Textil oder (Kunst-)Leder erhältlich nach einem Verfahren gemäß Anspruch 10.

12. Faser, Textil oder (Kunst-)Leder umfassend eine Zusammensetzung nach einem der Ansprüche 1-6.

13. Faser, Textil oder (Kunst-)Leder nach Anspruch 11 oder 12, wobei die Komponenten (A), (B) und (C) in der Zusammensetzung 0,1-7 Gew.-% bezogen auf die Gesamtmasse der ausgerüsteten Faser, des Textils oder des (Kunst-)Leders ausmachen.

## Claims

1. Composition comprising:
(A) at least one cationic polyelectrolyte, wherein the cationic group in the polyelectrolyte is an ammonium, pyridinium, imidazolium, pyrrolidonium group or an N-substituted heteroaromatic group,
(B) at least one anionic compound, wherein the anionic compound comprises at least one phosphate, phosphonate, sulfate, sulfonate, carboxylate, sulfoacetate, sulfosuccinate, and/or taurate group,
(C) at least one nonionic surfactant wherein the nonionic surfactant is an alkoxylation product of fatty acid, fatty acid ester, fatty acid amine, fatty acid amide, fatty alcohol, aliphatic mono-, di- or tri-alcohol, mono-, di- or tri-glyceride, alkylphenol, sorbitan fatty acid and sugar derivatives, or is trialkyl phenol polyalkoxylene or a block copolymer, and
(D) optionally, at least one liquid medium
wherein the composition is in form of a colloid and the ratio of the net charge in component (A) to the net charge in component (B) is 1:10 - 10:1,
the component (A) being 4-62% by weight based on the total mass of the components (A), (B) and (C),
wherein the component (B) constitutes 15-85% by weight based on the total mass of the components (A), (B) and (C), and
the component (C) being 8-60% by weight based on the total mass of the components (A), (B) and (C).

2. Composition according to claim 1, wherein the polyelectrolyte (A) is obtainable by (i) polymerization of at least three monomer units each having a permanent cationic charge, and/or (ii) by condensation reactions resulting in at least three cationic groups, and/or (iii) by alkylation of at least three amino functions in a polymer to permanent cationic groups.

3. Composition according to any one of the preceding claims, wherein the anionic compound (B) has at least one, preferably 1-3, anionic group(s) or is an anionic polyelectrolyte.

4. Composition according to any one of the preceding claims, wherein the ratio of the net charge in component (A) to the net charge in component (B) is 1:7 to 7:1.

5. Composition according to any one of the preceding claims, wherein component (C) is a block copolymer, namely poly(ethylene oxide co-propylene oxide).

6. Composition according to any one of the preceding claims, wherein the liquid medium (D) is selected from water, an organic solvent, preferably alcohol, glycol (ether), ether, ketone or mixtures thereof.

7. A method of preparing a composition according to any one of claims 1-6, comprising the steps of:
(a) providing the component (A), optionally in a liquid medium,
(b) providing the component (B), optionally in a liquid medium,
(c) providing the component (C), optionally in a liquid medium,
(d) optionally, providing the component (D), and
(e) mixing the products obtained in steps a)-d).

8. Use of the composition according to any one of claims 1-6 for antistatic and/or hydrophilic finishing of fibers, textiles or (synthetic) leather, in particular of linear or flat textiles.

9. Use of the composition according to any one of claims 1-6 as additive in textile auxiliary formulations, e.g. detergent formulations.

10. Method for finishing fibers, textiles or (synthetic) leather, comprising the steps of:
(i) providing fibers, textiles or (synthetic) leather,
(ii) applying a composition according to any of claims 1-6 to the fibers, textiles or (synthetic) leather,
(iii) optionally, removing the liquid medium (D) at least in part at temperatures above room temperature and optionally at reduced pressure.

11. Fiber, textile or (synthetic) leather obtainable by a process according to claim 10.

12. Fiber, textile or (synthetic) leather comprising a composition according to any one of claims 1-6.

13. Fiber, textile or (synthetic) leather according to claim 11 or 12, wherein the components (A), (B) and (C) in the composition make up 0.1-7% by weight based on the total mass of the finished fiber, textile or (synthetic) leather.

## Revendications

1. Composition comprenant :
(A) au moins un polyélectrolyte cationique, dans lequel le groupe cationique dans le polyélectrolyte est un groupe ammonium, pyridinium, imidazolium, pyrrolidonium ou un groupe hétéroaromatique N-substitué,
(B) au moins un composé anionique, dans lequel ledit composé anionique comprend au moins un groupe phosphate, phosphonate, sulfate, sulfonate, carboxylate, sulfoacétate, sulfosuccinate, et/ou taurate,
(C) au moins un agent tensioactif non ionique, dans lequel ledit agent tensioactif non ionique est un produit d'alcoxylation d'acide gras, d'ester d'acide gras, d'amine d'acide gras, d'amide d'acide gras, d'alcool gras, de mono-, di- ou trialcool aliphatique, de mono-, di- ou tri-glycéride, d'alkylphénol, d'acide gras de sorbitan et de dérivés de sucre, ou est un trialkylphénolpolyalcoxylène ou un copolymère en bloc, et
(D) le cas échéant, au moins un milieu liquide,
dans laquelle la composition est sous la forme d'un colloïde et le rapport entre la charge nette dans le composant (A) et la charge nette dans le composant (B) est de 1:10 - 10:1,
dans laquelle le composant (A) représente 4 à 62 % en poids par rapport à la masse totale des composants (A), (B) et (C),
dans laquelle le composant (B) représente 15 - 85 % en poids par rapport à la masse totale des composants (A), (B) et (C), et
dans laquelle le composant (C) représente 8 - 60 % en poids par rapport à la masse totale des composants (A), (B) et (C).

2. Composition selon la revendication 1, dans laquelle le polyélectrolyte (A) peut être obtenu par (i) polymérisation d'au moins trois unités monomères ayant chacune une charge cationique permanente, et/ou (ii) par des réactions de condensation conduisant à au moins trois groupes cationiques, et/ou (iii) par alkylation d'au moins trois fonctions aminées dans un polymère en groupes cationiques permanents.

3. Composition selon l'une des revendications précédentes, dans laquelle le composé anionique (B) comporte au moins un, de préférence 1 à 3, groupe(s) anionique(s) ou est un polyélectrolyte anionique.

4. Composition selon l'une des revendications précédentes, dans laquelle le rapport entre la charge nette dans le composant (A) et la charge nette dans le composant (B) est de 1:7 à 7:1.

5. Composition selon l'une des revendications précédentes, dans laquelle le composant (C) est un copolymère en bloc, à savoir le poly(oxyde d'éthylène-co-propylène).

6. Composition selon l'une des revendications précédentes, dans laquelle le milieu liquide (D) est choisi parmi l'eau, un solvant organique, de préférence un alcool, un (éther de) glycol, un éther, une cétone ou leurs mélanges.

7. Procédé de préparation d'une composition selon l'une des revendications 1 à 6, comprenant les étapes suivantes :
(a) mise à disposition du composant (A), le cas échéant dans un milieu liquide,
(b) mise à disposition du composant (B), le cas échéant dans un milieu liquide,
(c) mise à disposition du composant (C), le cas échéant dans un milieu liquide,
(d) mise à disposition du composant (D), le cas échéant, et
(e) mélanger les produits obtenus dans les étapes a) à d).

8. Utilisation de la composition selon l'une des revendications 1 à 6 pour l'apprêt antistatique et/ou hydrophilisant de fibres, de textiles ou de cuir (synthétique), en particulier de textiles linéaires ou plats.

9. Utilisation de la composition selon l'une des revendications 1 à 6 comme additif dans des formulations d'adjuvants textiles, par exemple des formulations de détergents.

10. Procédé pour apprêter des fibres, des textiles ou du cuir (synthétique) comprenant les étapes suivantes :
i) fournir des fibres, des textiles ou du cuir (synthétique),
ii) appliquer une composition selon l'une des revendications 1 à 6 sur les fibres, les textiles ou le cuir (synthétique),
iii) le cas échéant, élimination au moins partielle du milieu liquide (D) à des températures supérieures à la température ambiante et, le cas échéant, à une pression réduite.

11. Fibre, textile ou cuir (synthétique) pouvant être obtenu(e) par un procédé selon la revendication 10.

12. Fibre, textile ou cuir (synthétique) comprenant une composition selon l'une des revendications 1 à 6.

13. Fibre, textile ou cuir (synthétique) selon la revendication 11 ou 12, dans lequel les composants (A), (B) et (C) dans la composition représentent 0,1 - 7 % en poids par rapport à la masse totale de la fibre, du textile ou du cuir (synthétique) apprêté.
